# EUROPÄISCHE PATENTSCHRIFT

(11) **EP 0 871 791 B1**
(45) Veröffentlichungstag und Bekanntmachung des Hinweises auf die Patenterteilung: **29.11.2000**
(21) Anmeldenummer: 96930115.9
(22) Anmeldetag: 28.08.1996
(51) Int. Cl.: C22F 1/043, B22F 3/115, C22C 1/04

(54) **Verfahren zur Herstellung von Laufbuchsen**
Process for manufacturing cylinder liners
Procédé de fabrication de chemises de cylindre

(30) Priorität: 01.09.1995 DE 19532252
(43) Veröffentlichungstag der Anmeldung: 21.10.1998
(73) Patentinhaber: Erbslöh Aktiengesellschaft, 42553 Velbert (DE)
(72) Erfinder: COMMANDEUR, Bernhard, D-42489 Wülfrath (DE); SCHATTEVOY, Rolf, D-42115 Wuppertal (DE); HUMMERT, Klaus, D-48653 Coesfeld (DE)
(86) Internationale Anmeldenummer: EP9603780
(87) Internationale Veröffentlichungsnummer: WO9709459

(56) Entgegenhaltungen:
- EP-A- 0 366 134
- EP-A- 0 411 577
- EP-A- 0 592 665
- US-A- 3 325 279
- US-A- 4 155 756
- CHEMICAL ABSTRACTS, vol. 98, no. 20, 16.Mai 1983 Columbus, Ohio, US; abstract no. 165644, RIKEN CORP., JAPAN: "Abrasion-resistant aluminum alloy" XP002021916 & JP 57 198 237 A (RIKEN CORP., JAPAN)

## Beschreibung

Die Erfindung betrifft ein Verfahren zur Herstellung von Laufbuchsen für Verbrennungsmotoren aus einer warmfesten und verschleißfesten übereutektischen Al - Si - Legierung.

Laufbuchsen sind dem Verschleiß ausgesetzte Bauteile, die in die Zylinderöffnungen der Kurbelgehäuse des Verbrennungsmotors eingesetzt, eingepreßt oder eingegossen werden.

Die Zylinderlaufflächen eines Verbrenungsmotors sind starken Reibbeanspruchungen durch den Kolben bzw. durch die Kolbenringe und örtlich auftretenden hohen Temperaturen ausgesetzt. Es ist daher erforderlich, daß diese Flächen aus verschleißfesten und warmfesten Materialien bestehen.

Um dieses Ziel zu erreichen, gibt es u.a. zahlreiche Verfahren, die Oberfläche der Zylinderbohrung mit verschleißfesten Beschichtungen zu versehen. Eine andere Möglichkeit besteht darin, eine Laufbuchse aus einem verschleißfesten Material im Zylinder anzuordnen. So wurden u.a. Graugußlaufbuchsen verwendet, die aber eine im Vergleich zu Aluminium-Werkstoffen geringe Wärmeleitfähigkeit besitzen und andere Nachteile aufweisen.

Das Problem wurde vorerst durch einen gegossenen Zylinderblock aus einer übereutektischen AlSi-Legierung gelöst. Aus gießtechnischen Gründen ist der Silizium-Gehalt auf maximal 20 Gew.-% begrenzt. Als weiterer Nachteil des Gießverfahrens ist festzuhalten, daß während der Erstarrung der Schmelze Silizium-Primärteilchen mit verhältnismäßig großen Abmessungen (ca. 30 - 80µm) ausgeschieden werden. Aufgrund der Größe und ihrer winkligen und scharfkantigen Form führen sie zu Verschleiß an Kolben und Kolbenringen. Man ist daher gezwungen, die Kolben und die Kolbenringe durch entsprechende Überzüge / Beschichtungen zu schützen. Die Kontaktfläche der Si-Teilchen zum Kolben / Kolbenring wird durch mechanische Bearbeitung eingeebnet. Einer solchen mechanischen Bearbeitung schließt sich dann eine elektrochemische Behandlung an, wodurch die Aluminiummatrix zwischen den Si-Körnern leicht zurückgesetzt wird, so daß die Si-Körner als Traggerüst aus der Zylinderlauffläche geringfügig herausragen Der Nachteil derartig gefertigter Zylinderlaufbahnen besteht zum einen in einem beachtlichen Herstellungsaufwand (teure Legierung, aufwendige mechanische Bearbeitung, eisenbeschichtete Kolben, armierte Kolbenringe) und zum anderen in der mangelhaften Verteilung der Si-Primärteilchen. So gibt es große Bereiche im Gefüge, die frei von Si-Teilchen sind und somit verstärktem Verschleiß unterliegen. Um diesen Verschleiß zu vermeiden, ist ein relativ dicker Ölfilm als Trennmedium zwischen Laufbahn und Reibpartnern erforderlich. Für die Einstellung der Ölfilmdicke ist u.a. die Freilegungstiefe der Si-Teilchen entscheidend. Ein verhältnismäßig dicker Ölfilm führt zu höheren Reibungsverlusten in der Maschine und zu einer stärkeren Erhöhung der Schadstoffemmision.

Demgegenüber ist ein Zylinderblock gemäß DE 42 30 228, der aus einer untereutektischen AlSi-Legierung gegossen und mit Laufbuchsen aus übereutektischen AlSi-Legierungsmaterial versehen wird, kostengünstiger. Die zuvor genannten Probleme werden aber auch hier nicht gelöst.

Um die Vorteile der übereutektischen AlSi-Legierungen als Laufbuchsenmaterial nutzen zu können, ist das Gefüge hinsichtlich der Si-Körner zu verändern. Aluminiumlegierungen, die gießtechnisch nicht realisierbar sind, können bekanntlich durch pulvermetallurgische Verfahren oder Sprühkompaktieren maßgeschneidert hergestellt werden.

So sind auf diese Weise übereutektische AlSi-Legierungen herstellbar, die aufgrund des hohen Si-Gehaltes, der Feinheit der Si-Teilchen und der homogenen Verteilung eine sehr gute Verschleißfestigkeit besitzen und durch Zusatzelemente wie beispielsweise Fe, Ni oder Mn die erforderliche Warmfestigkeit erhalten. Die in diesen Legierungen vorliegenden Si-Primärteilchen haben eine Größe von ca. 0,5 bis 20 µm. Damit sind die auf diese Weise hergestellten Legierungen geeignet für einen Laufbuchsenwerkstoff.

Obwohl Aluminium-Legierungen im allgemeinen leicht zu verarbeiten sind, ist das Umformen dieser übereutektischer Legierungen problematischer. Aus der EP 0 635 318 ist ein Verfahren zum Herstellen von Laufbuchsen aus einer übereutektischen AlSi-Legierung bekannt. Hier wird die Laufbuchse durch Strangpressen bei sehr hohen Drücken und Strangpreßgeschwindigkeiten von 0,5 bis 12m/min gefertigt. Um kostengünstig durch Strangpressen Laufbuchsen auf Endmaß zu produzieren, sind sehr hohe Preßgeschwindigkeiten notwendig. Es hat sich gezeigt, daß bei derartig schwer preßbaren Legierungen und den zu erzielenden geringen Wandstärken der Laufbuchsen die hohen Preßgeschwindigkeiten zum Aufreißen der Profile beim Strangpressen führen.

Aus der EP-A-411 577 und der WO 87/03012 ist das Sprühkompaktieren von Hohlzylindern, den sogenannten Rohrluppen, bekannt, wobei gemäß der EP-A die Rohrluppen aus einer übereutektischen Al-Si-Legierung gefertigt werden. Beispielsweise ist die Herstellung von Rohrluppen mit Wandstärken von 25 bis 40 mm beschrieben. Beim Umformen derartiger Rohrluppen zu dünnwandigen Rohren z.B. durch Strangpressen treten die gleichen oben beschriebenen Probleme auf

Die Aufgabe der Erfindung besteht daher darin, ein verbessertes und weitaus kostengünstigeres Verfahren zur Herstellung von dünnwandigen Rohren, insbesondere für Zylinderlaufbuchsen von Verbrennungsmotoren, zur Verfügung zu stellen, wobei die gefertigten Laufbuchsen die geforderten Eigenschaftsverbesserungen bezüglich Verschleißfestigkeit, Warmfestigkeit und Reduzierung der Schadstoffemmisionen aufweisen sollen.

Erfindungsgemäß wird die Aufgabe durch ein Verfahren mit den im Patentanspruch 1 angegebenen Verfahrensschritten gelöst.

Weitere Ausgestaltungen der Erfindung sind in den Unteransprüchen angegeben.

Die erforderlichen tribologischen Eigenschaften werden insbesondere dadurch erreicht, daß Silizium - Partikel als Primärausscheidungen in einem Größenbereich von 0,5 bis 20 µm, oder als zugesetzte Partikel in einem Größenbereich bis 80µm im Werkstoff vorhanden sind. Zur Herstellung solcher Al-Legierungen müssen Verfahren angewendet werden, die eine weit höhere Erstarrungsgeschwindigkeit einer hochlegierten Schmelze erlauben, als es mit konventionellen Gießverfahren möglich ist.

Dazu gehört das Sprühkompaktierverfahren (im nachfolgenden "Sprühkompaktieren"). Zur Erzielung der gewünschten Eigenschaften wird eine mit Silizium hochlegierte Aluminium-Legierungsschmelze verdüst und im Stickstoffstrahl mit einer Abkühlgeschwindigkeit von 1000°C/s abgekühlt. Die teilweise noch flüssigen Pulverteilchen werden auf ein horizontal um die Längsachse rotierendes Trägerrohr aus einem artgleichen Material oder einem konventionellen Aluminium-Werkstoff (z.B. AlMgSi0,5) gesprüht. Das Trägerrohr, welches vorzugsweise Wandstärken von 2 - 3 mm hat, wird während des Vorganges linear unter dem Sprühstrahl verschoben. Durch Überlagerung der Rotations- und der Translationsbewegung des Trägerrohres entsteht ein zylindrisches Rohr mit einem fest vorgegebenen Innendurchmesser. Der Außendurchmesser ergibt sich aus der Vorschubgeschwindigkeit und der effektiven Kompaktierrate. Auf diese Weise können Rohre mit Wandstärken von 6 bis 20 mm hergestellt werden. Durch geeignete Zuführ- und Führungssysteme für die Trägerrohre kann ein quasi-kontinuierlicher Produktionsbetrieb erreicht werden.

Aufgrund der hohen Abkühlgeschwindigkeiten entstehen in diesem Sprühkompaktierprozeß Si-Primärausscheidungen bis zu 20 µm Größe. Eine Anpassung der Si-Ausscheidungsgröße erreicht man durch das "Gas zu Metall - Verhältnis" (Normkubikmeter Gas pro Kilogramm Schmelze), mit dem die Erstarrungsgeschwindigkeit im Prozeß eingestellt werden kann. Wegen der hohen Erstarrungsgeschwindigkeiten und der Übersättigung der Schmelze können Si-Gehalte der Legierungen bis zu 40 Gew.% realisiert werden. Aufgrund der schnellen Abschreckung der Aluminium-Schmelze im Gasstrahl wird der Übersättigungszustand im erhaltenen Rohr quasi "eingefroren".

Der Sprühkompaktierprozeß bietet weiterhin die Möglichkeit, über einen Partikelinjektor Teilchen in den Bolzen einzubringen, die nicht in der Schmelze vorhanden waren. Da diese Teilchen eine beliebige Geometrie und eine beliebige Größe zwischen 2µm und 400µm aufweisen können, bestehen eine Vielzahl von Einstellungsmöglichkeiten für ein Gefüge. Diese Teilchen können z.B. Si-Partikel im Bereich von 2µm bis 400µm oder oxidkeramische (z.B. Al₂O₃) oder nicht-oxidkeramische Teilchen (z.B.SiC, B₄C, etc.) im vorgenannten Teilchengrößenspektrum sein, wie sie kommerziell erhältlich und für den tribologischen Aspekt sinnvoll sind.

Der Gefügezustand des sprühkompaktierten Rohres kann durch anschließende Überalterungsglühungen geändert werden. Durch eine Glühung kann das Gefüge auf eine Si-Korngröße von 2 bis 30 µm eingestellt werden, wie sie für die geforderten tribologischen Eigenschaften wünschenswert ist. Das Heranwachsen größerer Si-Partikel während des Glühprozesses wird durch Diffusion im Festkörper auf Kosten kleinerer Si-Partikel bewirkt. Diese Diffusion ist abhängig von der Überalterungstemperatur und der Dauer der Glühbehandlung. Je höher die Temperatur gewählt wird, desto schneller wachsen die Si-Körner. Geeignete Temperaturen liegen bei etwa 500°C, wobei eine Glühdauer von 3 - 5 Stunden ausreichend ist.

Das so eingestellte und damit maßgeschneiderte Gefüge verändert sich bei den nachfolgenden Verfahrensschritten nicht mehr oder es verändert sich im Sinne der geforderten tribologischen Eigenschaften günstig.

Abhängig von der Ausgangswandstärke der solchermaßen hergestellten Rohre wird durch Warmumformen (möglich sind verschiedene Verfahren) eine Reduzierung der Wandstärke auf die geforderten Endmaße erreicht. Die Prozeßtemperaturen liegen vorzugsweise zwischen 300 °C und 500 °C. Dabei dient das Warmumformen nicht nur der Fromgebung, sondern auch zur Schließung der prozeßbedingten Restporosität (1 - 5 %) im sprühkompaktierten Ausgangsmaterial.

Das auf die Endwanddicke geformte Rohr wird anschließend in Rohrabschnitte der geforderten Länge zerteilt.

Das erfindungsgemäße Verfahren hat den Vorteil, daß das Material für die Laufbuchse maßgeschneidert werden kann. Gleichzeitig wird dem hohen Aufwand beim einstufigen Strangpressen dünnwandiger Rohre sowohl hinsichtlich Preßdruck und Preßgeschwindigkeit als auch Produktqualität und Wirtschaftlichkeit durch die beschriebene Fertigungsweise erfolgreich ausgewichen.

### Beispiel 1:

Eine Legierung der Zusammensetzung AlSi25Cu2,5Mg1Ni1 wird bei einer Schmelzentemperatur von 830°C mit einem Gas/ Metall -Verhältnis von 4,5m³/kg (Normkubikmeter Gas pro Kilogramm Schmelze) durch Sprühkompaktieren auf einem Trägerrohr (Innendurchmesser: 69,5 mm, Wandstärke: 2,0 mm) bei einer Vorschubgeschwindigkeit von ca. 0,6 m/min zu einem Rohr mit einer Wandstärke von 15,0 mm kompaktiert. Im sprühkompaktierten Material liegen unter den genannten Bedingungen die Si - Ausscheidungen im Größenbereich von 1µm bis 10µm vor. Das sprühkompaktierte Rohr wird einer Glühbehandlung von 4h bei 520°C unterzogen. Nach dieser Glühbehandlung liegen die Si-Auscheidungen im Größenbereich von 2 µm bis 30 µm. Durch anschließende Warmumformung durch Rundkneten bei 420°C wird das sprühkompaktierte Rohr von einem Außendurchmesser von 98 mm auf einen Außendurchmesser von 79 mm und einem Innendurchmesser von 69 mm, der durch einen Dorn geformt wird, umgeformt. Der Umformgrad ist ausreichend, um die zuvor genannte Restporosität im sprühkompaktierten Rohr vollständig zu schließen. Beim Rundkneten tritt keine anderweitige Gefügeänderung auf.

## Patentansprüche

1. Verfahren zur Herstellung von Laufbuchsen für Verbrennungsmotoren aus einer übereutektischen AlSi-Legierung, dadurch gekennzeichnet, daß
- durch Sprühkompaktieren eine AlSi-Legierungsschmelze auf ein sich drehendes Trägerrohr abgelagert wird, so daß direkt ein dickwandiges Rohr mit einer Wandstärke von 6 bis 20 mm aus einem übereutektischen AlSi-Material entsteht, wobei die enthaltenen Si-Primärteilchen eine Größe von 0,5 bis 20 µm, vorzugsweise eine Größe von 1 bis 10 µm besitzen,
- dieses dickwandige Rohr im Bedarfsfall zur Vergröberung der enthaltenen Si-Primärteilchen einer Überalterungsglühung unterzogen wird, wobei die Si-Primärteilchen zu einer Größe von 2 bis 30 µm anwachsen,
- dieses Rohr durch ein Warmumformverfahren bei Temperaturen von 250 bis 500 °C auf eine Wandstärke von 1,5 bis 5 mm reduziert wird.

2. Verfahren nach Anspruch 1, dadurch gekennzeichnet, daß zur Herstellung des Rohres eine Legierungsschmelze der folgenden Zusammensetzung eingesetzt wird:
Al Si(17-35) Cu(2,5-3,5) Mg(0,2-2,0) Ni(0,5-2).

3. Verfahren nach Anspruch 1, dadurch gekennzeichnet, daß zur Herstellung des Rohres eine Legierungsschmelze der folgenden Zusammensetzung eingesetzt wird:
Al Si(17-35)Fe(3-5)Ni(1-2).

4. Verfahren nach Anspruch 1, dadurch gekennzeichnet, daß zur Herstellung des Rohres eine Legierungsschmelze der folgenden Zusammensetzung eingesetzt wird:
Al Si(25-35).

5. Verfahren nach Anspruch 1, dadurch gekennzeichnet, daß zur Herstellung des Rohres eine Legierungsschmelze der folgenden Zusammensetzung eingesetzt wird:
Al Si(17-35) Cu(2,5-3,3) Mg(0,2-2,0) Mn(0,5-5).

6. Verfahren nach Anspruch 1 bis 5, dadurch gekennzeichnet, daß beim Sprühkompaktieren ein Teil des Siliziums über die Schmelze der eingesetzten AlSi-Legierung und ein Teil des Siliziums in Form von Si-Pulver mittels eines Partikelinjektors in das Rohr eingebracht wird.

7. Verfahren nach Anspruch 1 bis 5, dadurch gekennzeichnet, daß beim Sprühkompaktieren mittels eines Partikelinjektors zusätzlich verschleißfeste Partikel oxid-keramischer oder nicht-oxid-keramischer Natur eingebracht werden.

8. Verfahren nach Anspruch 1 bis 7, dadurch gekennzeichnet, daß die Überalterungsglühung zur Vergröberung der Si-Primärteilchen bei Temperaturen von 460 bis 540 °C über einen Zeitraum von 0,5 bis 10 Stunden vorgenommen wird.

9. Verfahren nach Anspruch 1 bis 8, dadurch gekennzeichnet, daß das Warmumformen des dickwandigen Rohres durch Rundkneten oder Rundhämmern erfolgt.

10. Verfahren nach Anspruch 1 bis 8, dadurch gekennzeichnet, daß das Warmumformen des dickwandigen Rohres durch Rohrwalzen mit Innenwerkzeug erfolgt.

11. Verfahren nach Anspruch 1 bis 8, dadurch gekennzeichnet, daß das Warmumformen des dickwandigen Rohres durch Drückwalzen erfolgt.

12. Verfahren nach Anspruch 1 bis 8, dadurch gekennzeichnet, daß das Warmumformen des dickwandigen Rohres durch Rohrziehen erfolgt.

13. Verfahren nach Anspruch 1 bis 8, dadurch gekennzeichnet, daß das Warmumformen des dickwandigen Rohres durch Ringwalzen erfolgt.

14. Verfahren nach Anspruch 1 - 8, dadurch gekennzeichnet, daß das Warmumformen des dickwandigen Rohres durch Vorwärts- bzw. Rückwärtshohlfließpressen wahlweise mit oder ohne Gegendruck erfolgt.

15. Verfahren nach Anspruch 1 bis 14, dadurch gekennzeichnet, daß das im Durchmesser und in der Wandstärke auf Endmaß geformte Rohr in Rohrabschnitte gewünschter Länge zerteilt wird.

## Claims

1. Method for manufacturing liners for combustion engines from a hypereutectic AlSi alloy, **characterised in that**
- a molten AlSi alloy is deposited by spray compacting onto a rotating support tube to directly produce a thick-walled tube with a wall thickness of 6 to 20 mm from a hypereutectic AlSi material, with the contained primary Si particles having a size of 0.5 to 20 µm and preferably a size of 1 to 10 µm,
- the thick-walled tube is, where necessary, subjected to overaging annealing to increase the size of the contained primary Si particles to between 2 and 30 µm,
- the tube is reduced to a wall thickness of 1.5 to 5 mm by a hot deformation process at temperatures of between 250 and 500 °C.

2. Method according to claim 1, **characterised in that** a molten alloy, having the below composition, is used for producing the thick-walled tube:
Al Si(17-35) Cu(2.5-3.5) Mg(0.2-2.0) Ni(0.5-2).

3. Method according to claim 1, **characterised in that** a molten alloy, having the below composition, is used for producing the thick-walled tube:
Al Si(17-35) Fe(3-5) Ni(1-2).

4. Method according to claim 1, **characterised in that** a molten alloy, having the below composition, is used for producing the thick-walled tube:
Al Si(25-35)

5. Method according to claim 1, **characterised in that** a molten alloy, having the below composition, is used for producing the thick-walled tube:
Al Si(17-35) Cu(2.5-3.3) Mg(0.2-2.0) Mn(0.5-5).

6. Method according to claims 1 to 5, **characterised in that** during spray compacting, a part of the silicon is furnished through the melt of an AlSi alloy into the tube and a part of the silicon is furnished in the form of Si powder by means of a particle injector into the tube.

7. Method according to claims 1 to 5, **characterised in that** during spray compacting using a particle injector, also wear-resistant oxide ceramic or non-oxide ceramic particles are injected.

8. Method according to claims 1 to 7, **characterised in that** the overaging annealing for coarsening the primary Si particles is performed at temperatures of between 460 and 540 °C over a time period of 0.5 to 10 hours.

9. Method according to claims 1 to 8, **characterised in that** the hot deformation of the thick-walled tube occurs by round kneading and rotary swaging.

10. Method according to claims 1 to 8, **characterised in that** the hot deformation of the thick-walled tube occurs by tube rolling with an internal tool.

11. Method according to claims 1 to 8, **characterised in that** the hot deformation of the thick-walled tube occurs by press-rolling.

12. Method according to claims 1 to 8, **characterised in that** the hot deformation of the thick-walled tube occurs by tube drawing.

13. Method according to claims 1 to 8, **characterised in that** the hot deformation of the thick-walled tube occurs by annular rolling.

14. Method according to claims 1 to 8, **characterised in that** the hot deformation of the thick-walled tube occurs by forwards or reverse tube extrusion with or without counterpressure.

15. Method according to claims 1 to 14, **characterised in that** the tube formed to the final diameter and wall thickness is cut into tube sections of a desired length.

## Revendications

1. Procédé de production de boîtes de glissement pour moteurs thermiques en alliage AlSi hypereutectique, **caractérisé par le fait que**
- une masse d'alliage AlSi en fusion est déposée par compactage par pulvérisation sur un tube support en rotation de sorte qu'il se forme un tube à paroi épaisse d'une épaisseur de paroi de 6 à 20 mm en matériau AlSi hypereutectique, les particules primaires de Si contenues ayant une taille de 0,5 à 20 µm, de préférence une taille de 1 à 10 µm,
- ce tube à paroi épaisse est soumis en cas de besoin à un recuit de survieillissement en vue d'un grossissement des particules primaires de Si, les particules primaires de Si croissant jusqu'à une taille de 2 à 30 µm,
- ce tube étant réduit à une épaisseur de paroi de 1,5 à 5 mm par un procédé de formage à chaud à des températures de 250 à 500 °C,

2. Procédé selon la revendication 1, **caractérisé par le fait** qu'on utilise pour la production du tube une masse d'alliage en fusion de la composition suivante:
Al Si(17-35) Cu(2,5-3,5) Mg(0,2-2,0) Ni(0,5-2).

3. Procédé selon la revendication 1, **caractérisé par le fait** qu'on utilise pour la production du tube une masse d'alliage en fusion de la composition suivante:
AI Si(17-35) Fe(3-5) Ni(1-2).

4. Procédé selon la revendication 1, **caractérisé par le fait** qu'on utilise pour la production du tube une masse d'alliage en fusion de la composition suivante:
Al Si(25-35).

5. Procédé selon la revendication 1, **caractérisé par le fait** qu'on utilise pour la production du tube une masse d'alliage en fusion de la composition suivante:
Al Si(17-35), Cu(2,5-3,3) Mg(0,2-2,0) Mn(0,5-5).

6. Procédé selon les revendications 1 à 5, **caractérisé par le fait** que lors du compactage par pulvérisation, le silicium est introduit dans le tube en partie par la masse d'alliage en fusion AlSi utilisée et en partie sous forme de poudre de Si au moyen d'un injecteur de particules.

7. Procédé selon les revendications 1 à 5, **caractérisé par le fait** que lors du compactage par pulvérisation, des particules supplémentaires de nature céramique oxydée ou non céramique oxydée résistantes à l'usure sont introduites au moyen d'un injecteur de particules.

8. Procédé selon les revendications 1 à 7, **caractérisé par le fait** que le recuit de survieillissement destiné au grossissement des particules primaires de Si est effectué à des températures de 460 à 540 °C pendant une période de 0,5 à 10 heures.

9. Procédé selon les revendications 1 à 8, **caractérisé par le fait** que le formage à chaud du tube à paroi épaisse se fait par corroyage ou compression par martelage circulaires.

10. Procédé selon les revendications 1 à 8, **caractérisé par le fait** que le formage à chaud du tube à paroi épaisse se fait par laminage par outil intérieur.

11. Procédé selon les revendications 1 à 8, **caractérisé par le fait** que le formage à chaud du tube à paroi épaisse se fait par fluotournage.

12. Procédé selon les revendications 1 à 8, **caractérisé par le fait** que le formage à chaud du tube à paroi épaisse se fait par étirage.

13. Procédé selon les revendications 1 à 8, **caractérisé par le fait** que le formage à chaud du tube à paroi épaisse se fait par laminage annulaire.

14. Procédé selon les revendications 1 à 8, **caractérisé par le fait** que le formage à chaud du tube à paroi épaisse se fait par extrusion en avant ou en arrière, au choix avec ou sans contre-pression.

15. Procédé selon les revendications 1 à 14, **caractérisé par le fait** que le tube formé à la cote finale de diamètre et d'épaisseur de paroi est divisé en sections de la longueur voulue.
